# FASCICULE DE BREVET EUROPEEN

(11) **EP 2 505 691 B1**
(45) Date de publication et mention de la délivrance du brevet: **12.03.2014**
(21) Numéro de dépôt: 11160669.5
(22) Date de dépôt: 31.03.2011
(51) Int. Cl.: C25D 3/62

(54) **Procédé d'obtention d'un dépôt d'alliage d'or 18 carats 3N**
Verfahren zur Herhaltung einer Beschichtung aus einer Goldlegierung 18 Karat 3N
Process for obtaining a gold alloy deposit of 18 carat 3N

(43) Date de publication de la demande: 03.10.2012
(73) Titulaire: The Swatch Group Research and Development Ltd., 2074 Marin (CH)
(72) Inventeur: Henzirohs, Christophe, 2605, Sonceboz (CH); Plankert, Guido, 8113, Boppelsen (CH); Froelicher, Thomas, CH-2525 Le Landeron (CH)
(74) Mandataire: Couillard, Yann Luc Raymond

(56) Documents cités:
- EP-A1- 0 416 342
- EP-A1- 0 566 054
- EP-A1- 2 312 021
- EP-A2- 1 728 898
- JP-A- 62 164 890

## Description

### Domaine de l'invention

L'invention se rapporte à dépôt électrolytique sous forme d'un alliage d'or en couche épaisse ainsi que son procédé de fabrication.

### Arrière plan de l'invention

Dans le domaine décoratif du placage, on connaît des procédés pour la production de dépôts électrolytiques d'or, de couleur jaune, dont le titre est supérieur ou égal à 9 carats, ductile à une épaisseur de 10 microns, et de grande résistance au ternissement. Ces dépôts sont obtenus par une électrolyse dans un bain galvanique alcalin contenant, en plus de l'or et du cuivre, du cadmium à raison de 0,1 à 3 g.1⁻¹.

Les dépôts obtenus par ces procédés connus présentent cependant des teneurs en cadmium comprises entre 1 et 10%. Le cadmium facilite le dépôt de couches épaisses, c'est-à-dire entre 1 et 800 µm et permet d'obtenir un alliage de couleur jaune en diminuant la quantité de cuivre contenue dans l'alliage, toutefois le cadmium est extrêmement toxique et interdit dans certains pays.

On connaît aussi des alliages d'or de 18 carats sans cadmium, contenant du cuivre et du zinc. Cependant, ces dépôts sont de teinte trop rose (titre trop riche en cuivre). Enfin, ces dépôts ont une mauvaise résistance à la corrosion ce qui implique un ternissement rapide.

Le document EP 1 728 898 divulgue un bain pour le dépôt galvanique d'alliages d'or 18 carats selon des teintes 2N ou 3N à l'aide d'un alliage or-cuivre-argent. Pour l'obtention de la teinte 3N, le document EP 1 728 898 divulgue un dépôt selon une proportion de 75 % d'or, de 12,5 % de cuivre et de 12,5 % d'argent.

### Résumé de l'invention

Le but de la présente invention est de pallier tout ou partie les inconvénients cités précédemment en proposant un procédé de fabrication permettant le dépôt en couche épaisse d'un alliage d'or de 18 carats de couleur jaune 3N n'ayant ni de zinc ni de cadmium comme constituants principaux.

A cet effet, l'invention se rapporte à un procédé de dépôt galvanoplastique d'un alliage d'or sur une électrode plongée dans un bain comportant de l'or métal, des composés organométalliques, un mouillant, un complexant, du cyanure libre, les métaux d'alliage sont du cuivre métal et de l'argent métal permettant de déposer sur l'électrode un alliage d'or du type jaune miroir brillant caractérisé en ce que le bain respecte une proportion en masse d'environ 21,53% d'or, 78,31 % de cuivre et 0,16% d'argent.

Ainsi, de manière étonnante, le bain même à très forte concentration de cuivre permet, selon l'invention, d'obtenir un dépôt sensiblement selon une proportion de 75% d'or, de 19% de cuivre et de 6% d'argent correspondant à un dépôt à 18 carats de teinte jaune 3N et non pas rose 5N.

Conformément à d'autres caractéristiques avantageuses de l'invention :
- le bain comporte de 1 à 10 g.l⁻¹ d'or métal sous forme de cyanure double d'or et de potassium ;
- le bain comporte de 10 à 60 g.l⁻¹ de cuivre métal sous forme d'iodure de cuivre ;
- le bain comporte de 10 mg.l⁻¹ à 1 g.l⁻¹ d'argent métal sous forme de cyanure double d'argent et de potassium ;
- le bain comporte de 3 à 35 g.l⁻¹ de cyanure ;
- le mouillant comporte une concentration comprise entre 0,05 et 10 ml.l⁻¹ ;
- le mouillant est choisi parmi les types polyoxyalcoilenique, étherphosphate, lauryl sulfate, diaméthydodécylamine-N-oxide, diméthyldodécyl ammonium propane sulfonate ;
- le bain comporte une amine de concentration comprise entre 0,01 et 5 ml.l⁻¹ ;
- le bain comporte un dépolarisant de concentration comprise entre 0,1 et 20 mg.l⁻¹ ;
- le bain comporte des sels conducteurs du type phosphates, carbonates, citrates, sulfates, tartrates, gluconates et/ou phosphonates ;
- la température du bain est maintenue entre 50 et 90°C ;
- le pH du bain est maintenu entre 8 et 12 ;
- le procédé est réalisé à une densité de courant comprise entre 0,05 et 1,5 A.dm⁻².

L'invention se rapporte également à un dépôt électrolytique sous forme d'un alliage d'or obtenu à partir d'un procédé conforme à l'une des revendications précédentes dont l'épaisseur est comprise entre 1 et 800 µm et qui comporte du cuivre caractérisé en ce qu'il comprend de l'argent comme troisième composé principal selon une proportion en masse de 75% d'or, 19% de cuivre et 6% d'argent permettant d'obtenir une teinte brillante 3N.

### Description détaillée des modes de réalisation préférés

L'invention concerne un dépôt électrolytique d'un alliage d'or de teinte 3N qui, de manière surprenante, comporte des composés principaux par ordre d'importance qui sont Au-Cu-Ag et dont les proportions ne sont pas connues pour obtenir la teinte 3N, c'est-à-dire jaune brillant.

Dans un exemple de dépôt ci-dessus, on a un alliage d'or, exempt de métaux ou métalloïdes toxiques, en particulier exempt de cadmium et de zinc, de teinte 3N jaune, d'une épaisseur de 200 µm, de brillance excellente et ayant une très grande résistance à l'usure et au ternissement.

Ce dépôt est obtenu par une électrolyse dans un bain électrolytique du type :
- Au : 5,5 g.l⁻¹
- Cu :20 g.l⁻¹
- Ag : 40 mg.l⁻¹
- CN : 5 g.l⁻¹
- pH : 10,5
- Température : 80°C
- Densité de Courant : 0,3 A.dm⁻²
- Mouillant : 0,05 ml.l⁻¹ NN-Diméthyldodécyl N-Oxyde
- Iminodiacétique : 20 g.l⁻¹
- Ethylènediamine : 0.5 ml.l⁻¹
- Gallium, sélénium ou tellure : 10 mg.l⁻¹.

Par conséquent, le bain respecte une proportion en masse d'environ 21,53% d'or, 78,31 % de cuivre et 0,16% d'argent entre ces trois matériaux principaux.

L'électrolyse est de préférence suivie d'un traitement thermique à une température comprise entre 200 et 450 degrés Celsius pendant 1 à 30 minutes afin d'obtenir un dépôt de qualité optimale.

Ces conditions permettent d'obtenir un rendement cathodique de 95 mg.A.min⁻¹ avec une vitesse de déposition d'environ 10 µm par heure dans le cas de l'exemple.

Ainsi, de manière étonnante, le bain selon l'invention permet d'obtenir un dépôt sensiblement selon une proportion de 75% d'or, de 19% de cuivre et de 6% d'argent correspondant à un dépôt de teinte 3N à 18 carats qui est une proportion très différente des dépôts électrolytiques habituels pour cette teinte qui sont plutôt des dépôts selon sensiblement 75% d'or, 12,5% de cuivre et 12,5% d'argent.

Le bain peut contenir en outre un brillanteur. Celui-ci est, de préférence, un dérivé du butynediol, un pyridinio-propanesulfonate ou un mélange des deux, un sel d'étain, de l'huile de castor sulfonées, du méthylimidozole, de l'acide dithiocarboxylique tels que du thiourée, de l'acide thiobarbiturique, de l'imidazolidinthione ou de l'acide thiomalique.

Dans ces exemples, le bain électrolytique, contenu dans une cuve en polypropylène ou en PVC avec revêtement calorifuge. Le chauffage du bain est réalisé grâce à des thermo-plongeurs en quartz, en PTFE, en porcelaine ou en acier inoxydable stabilisé. Une bonne agitation cathodique ainsi qu'une circulation de l'électrolyte doit être maintenue. Les anodes sont en titane platiné, en acier inoxydable, en ruthénium, en iridium ou alliages de ces deux derniers.

Bien entendu, la présente invention ne se limite pas à l'exemple illustré mais est susceptible de diverses variantes et modifications qui apparaîtront à l'homme de l'art. En particulier, le bain peut contenir les métaux suivants Zr, Se, Te, Sb, Sn, Ga, As, Sr, Be, Bi en quantité négligeable.

De plus, le mouillant peut être de tout type susceptible de mouiller en milieu cyanuré alcalin.

## Revendications

1. Procédé de dépôt galvanoplastique d'un alliage d'or sur une électrode plongée dans un bain comportant de l'or métal, des composés organométalliques, un mouillant, un complexant, du cyanure libre, les métaux d'alliage sont du cuivre métal et de l'argent métal permettant de déposer sur l'électrode un alliage d'or du type jaune miroir brillant **caractérisé en ce que** le bain respecte une proportion en masse d'environ 21,53% d'or, 78,31 % de cuivre et 0,16% d'argent.

2. Procédé selon la revendication 1, **caractérisé en ce que** le bain comporte de 1 à 10 g.l⁻¹ d'or métal sous forme de cyanure double d'or et de potassium.

3. Procédé selon la revendication 1 ou 2, **caractérisé en ce que** le bain comporte de 10 à 60 g.l⁻¹ de cuivre métal sous forme d'iodure de cuivre.

4. Procédé selon l'une des revendications précédentes, **caractérisé en ce que** le bain comporte de 10 mg.l⁻¹ à 1 g.l⁻¹ d'argent métal sous forme de cyanure double d'argent et de potassium.

5. Procédé selon l'une des revendications précédentes, **caractérisé en ce que** le bain comporte de 3 à 35 g.l⁻¹ de cyanure.

6. Procédé selon l'une des revendications précédentes, **caractérisé en ce que** le mouillant comporte une concentration comprise entre 0,05 et 10 ml.l⁻¹.

7. Procédé selon l'une des revendications précédentes, **caractérisé en ce que** le mouillant est choisi parmi les types polyoxyalcoilenique, étherphosphate, lauryl sulfate, diaméthydodécylamine-N-oxide, diméthyldodécyl ammonium propane sulfonate.

8. Procédé selon l'une des revendications précédentes, **caractérisé en ce que** le bain comporte une amine de concentration comprise entre 0,01 et 5 ml.l⁻¹.

9. Procédé selon l'une des revendications précédentes, **caractérisé en ce que** le bain comporte un dépolarisant de concentration comprise entre 0,1 et 20 mg.l⁻¹.

10. Procédé selon l'une des revendications précédentes, **caractérisé en ce que** le bain comporte des sels conducteurs du type phosphates, carbonates, citrates, sulfates, tartrates, gluconates et/ou phosphonates.

11. Procédé selon l'une des revendications précédentes, **caractérisé en ce que** la température du bain est maintenue entre 50 et 90°C.

12. Procédé selon l'une des revendications précédentes, **caractérisé en ce que** le pH du bain est maintenu entre 8 et 12.

13. Procédé selon l'une des revendications précédentes, **caractérisé en ce que** le procédé est réalisé à une densité de courant comprise entre 0,05 et 1,5 A.dm⁻².

14. Dépôt électrolytique sous forme d'un alliage d'or obtenu à partir d'un procédé conforme à l'une des revendications précédentes dont l'épaisseur est comprise entre 1 et 800 µm et qui comporte du cuivre **caractérisé en ce qu'**il comprend de l'argent comme troisième composé principal selon une proportion en masse de 75% d'or, 19% de cuivre et 6% d'argent permettant d'obtenir une teinte brillante 3N.

## Patentansprüche

1. Verfahren zum galvanoplastischen Abscheiden einer Goldlegierung auf einer Elektrode, die in ein Bad eingetaucht ist, das Goldmetall, organometallische Verbindungen, ein Tensid, einen Komplexbildner und freies Cyanid, enthält, wobei die Legierungsmetalle Kupfermetall und Silbermetall sind, die ermöglichen, auf der Elektrode eine Legierung aus Gelbgold, das brillant spiegelt, abzulagern, **dadurch gekennzeichnet, dass** das Bad einem Massenverhältnis von etwa 21,53 % Gold, 78,31 % Kupfer und 0,16 % Silber gehorcht.

2. Verfahren nach Anspruch 1, **dadurch gekennzeichnet, dass** das Bad 1 bis 10 g/l Goldmetall in Doppelcyanidform aus Gold und Kalium enthält.

3. Verfahren nach Anspruch 1 oder 2, **dadurch gekennzeichnet, dass** das Bad 10 bis 60 g/l Kupfermetall in Kupferjodid-Form enthält.

4. Verfahren nach einem der vorhergehenden Ansprüche, **dadurch gekennzeichnet, dass** das Bad 10 mg/l bis 1 g/l Silbermetall in Doppelcyanidform aus Silber und Kalium enthält.

5. Verfahren nach einem der vorhergehenden Ansprüche, **dadurch gekennzeichnet, dass** das Bad 3 bis 35 g/l Cyanid enthält.

6. Verfahren nach einem der vorhergehenden Ansprüche, **dadurch gekennzeichnet, dass** das Tensid eine Konzentration im Bereich von 0,05 bis 10 ml/l aufweist.

7. Verfahren nach einem der vorhergehenden Ansprüche, **dadurch gekennzeichnet, dass** das Tensid unter den folgenden Typen gewählt ist: Polyoxyalkoilenic, Etherphosphat, Laurylsulfat, Diamethydodezylamin-N-Oxid, Dimethyldodecyl-Ammonium-Propansulfonat.

8. Verfahren nach einem der vorhergehenden Ansprüche, **dadurch gekennzeichnet, dass** das Bad ein Amin mit einer Konzentration im Bereich von 0,01 bis 5 ml/l enthält.

9. Verfahren nach einem der vorhergehenden Ansprüche, **dadurch gekennzeichnet, dass** das Bad ein Depolarisationsmittel mit einer Konzentration im Bereich von 0,1 bis 20 mg/l enthält.

10. Verfahren nach einem der vorhergehenden Ansprüche, **dadurch gekennzeichnet, dass** das Bad leitende Salze des Typs Phosphate, Carbonate, Citrate, Sulfate, Tartrate, Gluconate und/oder Phosphonate enthält.

11. Verfahren nach einem der vorhergehenden Ansprüche, **dadurch gekennzeichnet, dass** die Temperatur des Bades im Bereich von 50 bis 90 °C gehalten wird.

12. Verfahren nach einem der vorhergehenden Ansprüche, **dadurch gekennzeichnet, dass** der pH-Wert des Bades im Bereich von 8 bis 12 gehalten wird.

13. Verfahren nach einem der vorhergehenden Ansprüche, **dadurch gekennzeichnet, dass** das Verfahren mit einer Stromdichte im Bereich von 0,05 bis 1,5 A/dm² verwirklicht wird.

14. Elektrolytische Ablagerung in Form einer Goldlegierung, die mit einem Verfahren nach einem der vorhergehenden Ansprüche erhalten wird, deren Dicke im Bereich von 1 bis 800 µm liegt und die Kupfer enthält, **dadurch gekennzeichnet, dass** sie als dritte Hauptkomponente Silber gemäß einem Massenverhältnis von 75 % Gold, 19 % Kupfer und 6 % Silber enthält, was ermöglicht, ein 3N-brilliantes Aussehen zu erhalten.

## Claims

1. Method for the galvanoplastic deposition of a gold alloy on an electrode dipped into a bath including gold metal, organometallic compounds, a wetting agent, a sequestering agent and free cyanide, the alloy metals being copper metal and silver metal allowing a mirror-bright yellow gold alloy to be deposited on the electrode **characterized in that** the bath respects a proportion in weight of 21.53% gold, 78.31% copper and 0.16% silver.

2. Method according to claim 1, **characterized in that** the bath includes from 1 to 10 g.l⁻¹ of gold metal in double gold and potassium cyanide form.

3. Method according to claim 1 or 2, **characterized in that** the bath includes from 10 to 60 g.l⁻¹ of copper metal in copper iodide form.

4. Method according to any of the preceding claims, **characterized in that** the bath includes from 10 mg.l⁻¹ to 1 g.l⁻¹ of silver metal in double silver and potassium cyanide form.

5. Method according to any of the preceding claims, **characterized in that** the bath includes from 3 to 35 g.l⁻¹ of cyanide.

6. Method according to any of the preceding claims, **characterized in that** the wetting agent includes a concentration of between 0.05 and 10 ml.l⁻¹.

7. Method according to any of the preceding claims, **characterized in that** the wetting agent is chosen from among poly-oxy-alkenic, ether phosphate, lauryl sulphate, dimethyldodecylamine-N-oxide, dimethyl(dodecyl) ammonium propane sulfonate types.

8. Method according to any of the preceding claims, **characterized in that** the bath includes a concentration of amine of between 0.01 and 5 ml.l⁻¹.

9. Method according to any of the preceding claims, **characterized in that** the bath includes a concentration of depolariser of between 0.1 to 20 mg.l⁻¹.

10. Method according to any of the preceding claims, **characterized in that** the bath includes phosphate, carbonate, citrate, sulphate, tartrate, gluconate and/or phosphonate type conductive salts.

11. Method according to any of the preceding claims, **characterized in that** the temperature of the bath is kept between 50 and 90°C.

12. Method according to any of the preceding claims, **characterized in that** the pH of the bath is kept between 8 and 12.

13. Method according to any of the preceding claims, **characterized in that** the method is performed at a current density of between 0.05 to 1.5 A.dm⁻².

14. Electrolytic deposition in the form of a gold alloy obtained from a method according to any of the preceding claims, the thickness of which is between 1 and 800 microns and which includes copper, **characterized in that** it includes silver as the third main compound and **in that** the deposition is made of 75% gold, 19% copper and 6% silver, allowing a bright 3N colour to be obtained.
